# EUROPÄISCHE PATENTSCHRIFT

(11) **EP 0 447 605 B1**
(45) Veröffentlichungstag und Bekanntmachung des Hinweises auf die Patenterteilung: **28.09.1994**
(21) Anmeldenummer: 90113029.4
(22) Anmeldetag: 07.07.1990
(51) Int. Cl.: D04H 1/42, D04H 13/00

(54) **Flammbarriere aus Vliesstoff**
Fire barrier composed of non-woven fibre structures
Barrière contre les flammes composée de nappes non tissées

(30) Priorität: 23.03.1990 DE 4009357
(43) Veröffentlichungstag der Anmeldung: 25.09.1991
(73) Patentinhaber: Firma Carl Freudenberg, 69469 Weinheim (DE)
(72) Erfinder: Föttinger, Walter, Dr., D-6940 Weinheim (DE); Knoke, Jürgen, Dr., D-6940 Weinheim (DE); Grynaeus, Peter, Dr., D-6943 Birkenau-Niederliebersbach (DE); Schäfer, Werner, D-6943 Birkenau (DE)

(56) Entgegenhaltungen:
- EP-A- 0 195 545
- EP-A- 0 314 244
- EP-A- 0 323 763
- EP-A- 0 336 464

## Beschreibung

Die Erfindung betrifft eine textile Flammbarriere als Bestandteil eines flächigen Mehrschichtgebildes. Bekannte Flammbarrieren sind schwer entflammbare Gewebe, die eingesetzt werden in flammabweisender Kleidung, an Innenausstattungen des Fahrgastbereiches von Luft-, Land- und Seefahrzeugen, an Fahrzeugausstattungen, wie z.B. Planen oder Motorraum-Innenauskleidungen, in Polstermaterial, in textilen Raum-Innenausstattungen, in Kissen und Matratzen.

Der Begriff der Flammbarriere bedeutet, daß der Durchtritt einer Flamme durch ein sichtseitiges Material ins Innere eines der obigen Gegenstände verhindert wird. Detailliert wird diese Eigenschaft erläutert in Melliand Textilberichte 6/1987, 396-401.

Es ist vorgeschlagen worden, einen leichtgewichtigen Vliesstoff aus schwer entflammbaren Fasern einzusetzen. (Melliand Textilberichte 6/1987, 396-401). Zahlreiche organische und anorganische, schwer entflammbare Faserstoffe werden in der Druckschrift genannt und deren Limiting-Oxygen-Index (im folgenden LOI-Wert genannt) aufgeführt. Dieser Index bestimmt die Brennbarkeit von Kunststoffen gemäß ISO-Standard 4589 "Kunststoffe - Bestimmung der Brennbarkeit durch den Oxygen-Index" und ist mit gewissen Einschränkungen auch auf Textilien anwendbar, sofern diese aus organischen Faserstoffen bestehen. Wirksames flammhemmendes Verhalten ist in unserer Atmosphäre bei LOI-Werten über etwa 27 zu erwarten.

US-PS 4,748,065 offenbart einen Flammschutz-Vliesstoff, der mit chemische Dämpfe adsorbierenden Kohlenstoff-Partikeln imprägniert ist. Er wird für feuerfeste Kleidung eingesetzt. Die Vliesstoffasern bestehen zu mindestens 90 % aus Aramid-Stapelfasern, der Vliesstoff hat ein Flächengewicht von 35 bis 70 g/m², und die Fasern sind verfestigt durch zweimalige Wasserstrahlbehandlung, einmal mit einem Strahldruck von etwa 1400 kPa, dann mit Strahldrücken zwischen 10000 und 11000 kPa. Die zu 10 bis 50 Gew.-% vorliegenden, absorbierenden Kohlenstoff-Partikeln als Imprägnierung dienen ausschließlich der Sorption schädlicher Gase und haben keinen Einfluß auf die Brennbarkeit.

Dieser flammhemmende Vliesstoff des Standes der Technik ist im wesentlichen aus noch schmelzbaren Fasern aufgebaut und wird daher bei direkter Flammen-Einwirkung zerstört; er stellt somit keine Flammbarriere dar. Der Flammtest gemäß ISO 8191-1 und -2 wird nicht bestanden.

EP-A-0 336 464 beschreibt eine Faserstruktur aus einer Mischung von graphitierten Polyacrylnitril-Fasern mit einem Kohlenstoffgehalt über 60% und einem LOI-Wert über 40.

Aufgabe der vorliegenden Erfindung ist es, eine stabile Flammbarriere aus Vliesstoff zu schaffen, welche im Gegensatz zum Stand der Technik textilen Fall und Tragekomfort wie auch gute Verformbarkeit aufweist und bei einem Flächengewicht nicht über 100 g/m² bis hinab zu 40 g/m² bei einer Dicke von max. 1,8 mm dennoch bereits für sich allein eine vollwertige Flammbarriere nach ISO 8191-1 und -2 darstellt. Flächengewichte über 100 g/m² sollen aus ökonomischen Gründen und wegen der dann unvorteilhaft ansteigenden Steifigkeit der Flammbarriere vermieden werden.
Ferner sollen gegeben sein:
a) Resistenz gegen auf der Flammbarriere aufliegende, glimmende Körper;
b) in Verbindung mit einer Haftmassenbeschichtung leicht kaschierbar;
c) Festigkeit von mindestens 70 N/5 cm Breite; in mindestens einer Richtung;
d) Erhalt der Wirkung als Flammbarriere auch nach dem Aufbügeln mittels Haftmasse auf einen Oberstoff.

Flächengewichte von 40 g/m² stellen erfahrungsgemäß die Untergrenze dar, bis zu der hinab noch eine für den Flammschutz ausreichende, gleichmäßige Faserdichte gewährleistet ist. Ferner würden niedrigere Flächengewichte zu erhöhtem Oberflächenabrieb und verringerter Reißfestigkeit führen. Auf hohe Festigkeit muß insbesondere dann geachtet werden, wenn die Flammbarriere in stark strapazierten Polsterwaren eingesetzt werden soll. Dort sind Festigkeiten in alle Flächenrichtungen über 70 N/5 cm erforderlich.

Die Lösung der obigen Aufgabe besteht in einer textilen Flammbarriere mit den kennzeichnenden Merkmalen des ersten Patentanspruchs. Vorteilhafte Ausgestaltungen sind in den Unteransprüchen aufgezeigt.

Die Wasserstrahlen wirken mit einem Druck von ca. 10 000 kPa auf die Fasern ein. Es ist auch möglich, mehrstufig und kontinuierlich den Druck bis auf 14 000 kPa zu erhöhen.

Als Fasern für den flammhemmenden Vliesstoff gemäß der Erfindung werden teilgraphitierte Polyacrylnitril-Fasern eingesetzt. Unter teilgraphitiert ist zu verstehen, daß die Fasern nur soweit graphitiert sind, daß sie noch krempelbar sind. Vollgraphitierte Fasern sind nicht einsetzbar, weil sie nicht über Krempelanlagen verarbeitet werden können. Der LOI-Wert der eingesetzten Fasern soll zwischen 40 und 65 liegen. Dieser Wert ist als Maß für die Graphitierung anzusehen; je niedriger die Graphitierung, desto niedriger der LOI-Wert, und umgekehrt.

Wie in den Beispielen noch gezeigt werden wird, sind nur mit diesen Fasern Flächengewichte im Bereich von 70 g/m² und darunter zu erzielen, ohne daß die Wirkung des Vliesstoffs als Flammbarriere abnimmt. Bei Einsatz von Aramidfasern in Abmischung mit Zellulosefasern oder zu 100 % besitzt der Vliesstoff gemäß Brandtest nach ISO Norm 8191-1 und -2 keine flammhemmende Wirkung mehr. Diese sonst in flammhemmenden Vliesstoffen auch verwendeten Fasern sind daher für die vorliegende Erfindung, die niedere Flächengewichte fordert, nicht geeignet.

Wichtig für die vorliegende Erfindung ist auch, daß alle Fasern keinerlei Imprägnierung aufzuweisen brauchen, um die gestellte Aufgabe zu lösen. Der Einsatz oft toxikologisch bedenklicher Flammschutz- und/oder physikalisch wirkender Absorptionsschichten ist mit der vorliegenden Erfindung vollständig entbehrlich.

Mittels bekannter Nähwirktechniken ist es ohne weiteres möglich, Mindestfestigkeiten von 70 N pro 5 cm zu erzielen, wenn man in Kettrichtung 4 bis 24 Fäden pro Zoll und in Schußrichtung 4 bis 15 Fäden pro Zentimeter einschießt. An die Stelle einer Vollschuß-Bindung kann auch eine Kurzschuß-Bindung treten. Diese Verstärkungsfäden sind dabei mit einem Gewichtsanteil von 12 bis 60 g/m² im Vliesstoff enthalten. Die erreichten Festigkeiten sind zwar geringer als diejenigen eines Gewebes von 200 g/m² des Standes der Technik, aber sie sind für alle Anwendungszwecke vollkommen ausreichend.

Für Einsatzzwecke, wo hohe isotrope Festigkeit gefordert wird, z.B. für Polsterwaren, kann der erfindungsgemäße Vliesstoff im Gewichtsbereich von 30 bis 50 g/m² durch Doublieren oder Laminat-Bindung verstärkt werden. Dabei wird ein leichtgewichtiger, flammhemmender Vliesstoff mit thermoplastischer oder reaktiver Haftmasse, die keine flammhemmenden Zusätze enthalten muß, nach bekannten Methoden beschichtet, z.B. mit Pastendruck-, Puderpunktoder Streubeschichtung. Ein zweiter, ebenfalls 30 bis 50 g/m² schwerer, flammhemmender Vliesstoff wird in einer Durchlaufpresse mit dem ersten Vliesstoff laminiert. Dabei erzielt man eine höhere Isotropie in den Festigkeiten und in der Dehnbarkeit, und bei kett-/schuß-verstärkten Vliesstoffen werden die Schußfäden im Laminat verbessert festgehalten.

Die teilgraphitierten Polyacrylnitril-Fasern besitzen LOI-Werte von mindestens 40. Es wäre naheliegend, daß man als Werkstoffe für die Kett- und Schußfäden ebenfalls solche mit diesen LOI-Werten verwendet.

Überraschenderweise ist dies jedoch meist nicht notwendig; auch Verstärkungsfäden unterhalb des LOI-Wertes 40 sind geeignet, ohne daß der Flammschutz beeinträchtigt wird. Werkstoffe für die Verstärkungsfäden sind z.B. Aramide, Polyamidimid, Aromatisches Polyimid, hochvernetzte Phenolpolymere oder thermisch stabilisiertes Polyacrylnitril. Die Auswahl wird der Fachmann anhand zahlreicher diese Werkstoffe beschreibender Literatur leicht vornehmen können. Einen gravierenden Nachteil stellen die hohen Kosten dieser Spezialfilamente dar.

Es wäre nun zu erwarten gewesen, daß für den Einsatz in flammhemmenden Vliesstoffen Verstärkungsfäden aus den wesentlich billigeren thermoplastischen Werkstoffen mit LOI-Werten unter 27, z.B. aus Polyester oder Polyamid, gänzlich auszuschließen sind.

Es hat sich jedoch völlig überraschend gezeigt, daß es im Rahmen der vorliegenden Erfindung tatsächlich in vielen Fällen möglich ist, für die einer Bindungsrichtung zugehörigen Verstärkungsfäden thermoplastische Werkstoffe mit einem LOI-Wert sogar unter 27 zu wählen, ohne die flammhemmende Wirkung des Vliesstoffs oder dessen Festigkeit bei Feuereinwirkung unvorteilhaft zu beeinträchtigen.

Als am sinnvollsten unter dem Aspekt der Gesamtfestigkeit der erfindungsgemäßen Flammbarriere hat es sich dabei erwiesen, speziell die Kettfäden aus den genannten, billigeren thermoplastischen Materialien zu wählen. Diese schmelzen zwar bei Beflammung des Vliesstoffs weg; unvorhersehbar war jedoch der günstige Umstand, daß dabei der verbleibende gesamte Faserverbund des Vliesstoffs die Eigenschaften einer Flammbarriere beibehält.

In vielen Fällen soll das flächige Mehrschichtgebilde, welches an seiner Außenseite die Flammbarriere trägt, sichtseitig mit dekorativem Material versehen sein, das selbst keine flammhemmenden Eigenschaften aufzuweisen braucht. Zu diesem Zweck kann die der Außenseite zugewandte Oberfläche der Vliesstoff-Flammbarriere mit einer das dekorative Material bindenden, thermoplastischen Haftmasse versehen sein. Diese kann punkt-, linien- oder flächenförmig ausgestaltet werden. Es ist bekannt, die Entflammbarkeit der Haftmasse durch spezielle Zusätze, z.B. roten Phosphor mit Phosphaten oder Bromsalzen oder Al(OH)₃, zu verringern. Diese Zusätze sind jedoch wegen der oft erheblichen Giftigkeit ihrer Reaktionsprodukte bei Einwirkung von Feuer und bei ihrer Entsorgung problematisch oder bedingen zusätzlichen Herstellungsaufwand.

Unerwarteterweise wurde nun gefunden, daß mit der erfindungsgemäßen Flammbarriere reine thermoplastische Haftmassen, ohne die genannten flammhemmenden Zusätze, auf der Außenseite verwendet werden können, wobei die schützenden Eigenschaften der Flammbarrieren nicht verloren gehen. Dies gilt sogar in gleicher Weise für die Mehrzahl der Verklebungen zwischen dem Vliesstoff und dem zu schützenden, darunter liegenden Flächengebilde. Lediglich in Einsatzgebieten, wo extreme Brandgefahr in leicht entzündlicher Umgebung besteht, so z.B. bei Motorhauben-Abdeckungen, wird allein bei der innenliegenden Haftmasse nicht ganz auf die flammhemmenden Zusatzstoffe verzichtet werden können.

Die folgenden Beispiele sollen den erfindungsgemäßen Gegenstand näher beschreiben. Insbesondere soll gezeigt werden, daß bei Verwendung teilgraphitierter Polyacrylnitril-Fasern mit der Technik der Wasserstrahlvernadelung leichtgewichtige Vliesstoffe mit hoher Flammfestigkeit erhalten werden. Desweiteren sind auch Vergleichsbeispiele mit nicht erfindungsgemäßen Flammbarrieren angegeben.

### Beispiel 1 (Vergleichsbeispiel):

Ein Faservlies von 70 g/m², aus teilgraphitierten Polyacrylnitril-Stapelfasern mit einem LOI-Wert von 60 und einem Titer von 1,7 dtex in einer isotropen Faserorientierung, wird in zwei Stufen mit säulenförmigen Wasserstrahlen verfestigt. In jeder Stufe befinden sich 5 Düsenbalken, deren Bohrungen einen Durchmesser von 120 »m aufweisen und in Abständen von 0,6 mm angeordnet sind. In der ersten Stufe wird die Vliesoberseite mit von Düsenbalken zu Düsenbalken steigendem Strahl-Druck, beginnend bei 25 bar, endend bei 140 bar, verfestigt.

In der zweiten Stufe wird der Vliesstoff auf seiner Unterseite verfestigt, wobei hier die Drücke von Düsenbalken zu Düsenbalken von 80 bar bis 140 bar gestaffelt sind.

In beiden Stufen wird der Vliesstoff auf je einem Siebband mit 100 mesh transportiert, um ein Flächengebilde mit geschlossener Oberfläche zu erhalten.

Der Vliesstoff wird sodann mit einem hydro- und oleophobierend wirkenden, handelsüblichen Fluorkarbonharz so getränkt, daß 2 % Harz auf der Flächenware verbleiben.

Auf das fertige Vliesstoffhalbmaterial, auf die später der Außenseite abgewandte Fläche, wird eine Haftmasse aus Copolyamid mit einem Schmelzbereich von 112 bis 116 °C in einer Menge von 25 g/m² aufgedruckt. Die Haftmasse enthält ein handelsübliches Flammschutzmittel auf Basis einer halogenfreien organischen Phosphorverbindung.

Das fertige Flächenmaterial dient als hochtemperaturbeständiger, nicht schmelzbarer, wärme- und schalldämmender Isolationsvliesstoff für Schallisolationsteile im Verbrennungsmotorenbereich. Er ist stark verformbar, hydround oleophob und aufgrund seiner bleibenden Verformung und der Haftmassenbeschichtung mit Schäumen, Vliesstoffen, Filzen, Fiberglas und Steinwolle leicht kaschierbar.

### Beispiel 2:

Auf die gleiche Weise wie in Beispiel 1 wird ein Vliesstoff hergestellt mit 50 g/m² Flächengewicht, bestehend aus quergelegten, wasserstrahlverfestigten. teilgraphitierten Fasern. Das Vlies wird mit einer Magazinschußraschelmaschine mit Vliesvorlage mit Polyethylenterephthalat-Kettgarn (5 g/m², 50 dtex f 22) und einem Schußgarn auf Basis Aramid (11 g/m², 22 dtex f 100) mit einem Abstand von 3 mm in Kette und einem Abstand von 25 mm im Schuß verstärkt.

Der so hergestellte kett-/schußverstärkte Vliesstoff kann in Bettdecken und Kissen verwendet werden. Das eigentliche Polstermaterial besteht dabei aus einem Oberstoff aus schmelzbarem, flammhemmendem Polyester, einem aus gleichem Material bestehenden Inlett und aus einer Daunenfüllung. Diese Konstruktion allein widersteht nicht einer brennenden Zigarette; die Daunen werden verkohlt. Vernäht man den erfindungsgemäßen Vliesstoff jedoch mit dem Inlettstoff, so wird der Durchtritt der Flamme verhindert, und die Daunen bleiben unbeschädigt.

### Beispiel 3:

Ein Faservlies von 70 g/m², bestehend aus teilverkohlten Polyacrylnitril-Fasern wie in Beispiel 1, mit einem Titer von 1,7 dtex, wird mit Krempel und Querleger abgelegt und anschließend entsprechend den Bedingungen des Beispiels 1 wasserstrahlverfestigt. Auf diesen Vliesstoff werden 15 g/m² einer Copolyamid-Haftmasse mit einem Schmelzbereich von 112 bis 116 °C aufgedruckt, die aber im Gegensatz zum Beispiel 1 kein Flammschutzmittel enthält.

Dieses Material wird mit einem Polsteroberstoff aus flammhemmenden Polyesterfasern verbügelt und auf einen brennbaren Polyurethanschaum von 75 mm Dicke gelegt. Der Flammtest entsprechend ISO-Norm 8191-1 und -2 zeigt, daß der Schaumstoff nicht zu brennen anfängt, wenn das oben genannte Laminat vorliegt.

Ein sehr viel dünneres Gewebe gleichen Aufbaus mit dem gleichen Flächengewicht verhindert den Durchtritt der Flamme dagegen nicht.

### Beispiel 4 (Vergleichsbeispiel):

Das Beispiel 3 wird mit den beiden folgenden Fasermischungen wiederholt:
a) 100 g Aramidfaser, 1,7 dtex;
b) 35 % Aramidfaser 1,7 dtex,
   65 % flammhemmend ausgerüstete Zellulosefaser, 1,7 dtex.

Beide Vliesstoffe zeigen im Brandtest nach ISO Norm 8191-1 und -2 keine flammhemmende Wirkung: Der sich unter bzw. hinter dem Vliesstoff befindende Schaumstoff brennt ab.

### Beispiel 5:

Ein Faservlies von 35 g/m², bestehend aus teilgraphitierten Polyacrylnitril-Fasern wie in Beispiel 1, mit einem Titer von 1,7 dtex, wird mit Krempel und Querleger abgelegt und anschließend entsprechend den Bedingungen des Beispiels 1 wasserstrahlverfestigt. Auf diesen Vliesstoff werden 50 g/m² einer Copolyamid-Haftmasse mit einem Schmelzbereich von 112°C bis 116°C aufgedruckt₁ die kein Flammschutzmittel enthält.

Dieses Material wird mit einem Vliesstoff von 50 g/m² aus 100 % teilverkohlten Polyacrylnitril-Fasern wie in Beispiel 1 in einer Durchlaufpresse laminiert bei 120°C Fixiertemperatur. Die Festigkeit ist in allen Ebenen-Richtungen annähernd gleich; sie beträgt 75 Nm. Der Verbund ist in allen Richtungen gleich weit dehnbar.

## Patentansprüche

1. Flammbarriere aus Vliesstoff als Bestandteil eines flächigen Mehrschichtgebildes, wobei der Vliesstoff aus unschmelzbaren, teilgraphitierten Polyacrylnitril-Fasern mit einem LOI-Wert von mindestens 40 besteht, mit hochenergetischen Wasserstrahlen verfestigt ist, ein Flächengewicht von 40 bis 100 g/m² und eine Dicke von höchstens 1,8 mm aufweist, dadurch gekennzeichnet, daß die Fasern des Vliesstoffs keine Flammschutz-Imprägnierung aufweisen und dieser Vliesstoff eine Mindestfestigkeit von 70 N/5 cm aufweist, welche dadurch hervorgerufen wird, daß er zusätzlich in Kett-/Schußanordnung verlaufende Verstärkungsfäden eingearbeitet enthält in einer Menge von 12 bis 60 g/m², oder daß zwei derartige Vliesstoffe mit je einem Flächengewicht von 30 bis 50 g/m² , mit oder ohne Verstärkungsfäden, miteinander doubliert oder laminiert sind mittels einer Haftmasse.

2. Flammbarriere nach Anspruch 1, dadurch gekennzeichnet, daß sie einen einschichtigen Vliesstoff bildet, der in Kettrichtung 4 bis 24 Fäden pro Zoll (2,54 cm) und in Schußrichtung 4 bis 15 Fäden/cm eingebettet enthält.

3. Flammbarriere nach Anspruch 1 oder 2, dadurch gekennzeichnet, daß die verstärkenden Kettfäden einen LOI-Wert unter 27 besitzen und aus thermoplastischem Material bestehen.

4. Flammbarriere nach einem der vorhergehenden Ansprüche, dadurch gekennzeichnet, daß zumindest eine ihrer Oberflächen mit einer thermoplastischen Haftmasse versehen ist, welche keine flammhemmenden Zusätze enthält.

## Claims

1. A flame barrier composed of a non-woven and forming part of a sheetlike multilayer structure, said non-woven comprising unmeltable, partly graphitized polyacrylonitrile fibres having an LOI value of at least 40, having been consolidated with high-energy water jets, and having a basis weight from 40 to 100 g/m² and a thickness of not more than 1.8 mm, characterized in that the fibres of the non-woven are free of any flameproofing impregnation and this non-woven has a minimum strength of 70 N/5 cm due to the fact that it additionally contains, incorporated in an amount from 12 to 60 g/m², reinforcing threads extending in a weft/warp arrangement, or that two such non-wovens, each having a basis weight from 30 to 50 g/m², have been doubled or laminated with each other, with or without reinforcing threads, by means of an adhesive composition.

2. A flame barrier according to claim 1, characterized in that it forms a single-layered non-woven which contains embedded in the warp direction from 4 to 24 threads per inch (2.54 cm) and in the weft direction from 4 to 15 threads/cm.

3. A flame barrier according to claim 1 or 2, characterized in that the reinforcing warp threads have an LOI value below 27 and are made of a thermoplastic material.

4. A flame barrier according to any one of the preceding claims, characterized in that at least one of its surfaces has been provided with a thermoplastic adhesive composition which contains no flame-retardant additions.

## Revendications

1. Barrière contre les flammes composée de nappes non tissées et servant de composant d'une structure multicouche de grande surface, la matière en nappe se composant de fibres de polyacrylonitrile partiellement graphitées, non fusible et ayant une valeur-LOI d'au moins 40, cette matière en nappe étant consolidée au moyen de jets d'eau de grande énergie, ayant un poids par unité de surface de 40 à 100 g/m² et une épaisseur au maximum de 1,8 mm, caractérisée en ce que les fibres de la matière en nappe ne comportent aucune imprégnation de protection contre les flammes et cette matière en nappe a une résistance minimale de 70 N/5 cm, qui est établie par le fait que cette matière contient additionnellement des fils de renforcement incorporés dans une direction de chaîne et dans une direction de trame en quantité de 12 à 60 g/m², ou bien par le fait que deux matières en nappe de ce genre, ayant chacune un poids par unité de surface de 30 à 50 g/m², sont doublées ou stratifiées l'une avec l'autre, avec ou sans fils de renforcement, au moyen d'une matière adhérente.

2. Barrière contre les flammes selon la revendication 1, caractérisée en ce qu'elle constitue une matière en nappe à une couche qui contient des fils incorporés à raison de 4 à 24 fils par pouce (2,54 cm) dans la direction de chaîne et 4 à 15 fils par cm dans la direction de trame.

3. Barrière contre les flammes selon la revendication 1 ou 2, caractérisée en ce que les fils de chaîne à effet de renforcement ont une valeur-LOI inférieure à 27 et se composent d'une matière thermoplastique.

4. Barrière contre les flammes selon une des revendications précédentes, caractérisée en ce qu'au moins une de leurs surfaces est pourvue d'une matière adhérente thermoplastique, qui ne contient aucun additif arrêtant les flammes.
